# EUROPÄISCHE PATENTSCHRIFT

(11) **EP 1 795 619 B1**
(45) Veröffentlichungstag und Bekanntmachung des Hinweises auf die Patenterteilung: **01.04.2015**
(21) Anmeldenummer: 06450177.8
(22) Anmeldetag: 06.12.2006
(51) Int. Cl.: C21D 9/52, C22C 38/04, B21C 37/04

(54) **Manganhaltiger Stahldraht für Zugkraftübertragungsdraht sowie dessen Herstellungsverfahren und Verwendung**
Manganese bearing steel wire for traction transmission wire and process for manufacturing and use thereof
Fil d'acier au manganèse pour fil de transmission de force de traction, ainsi que procédé de fabrication et utilisation de ce dernier

(30) Priorität: 06.12.2005 AT 83105 U
(43) Veröffentlichungstag der Anmeldung: 13.06.2007
(73) Patentinhaber: Teufelberger Seil Gesellschaft m.b.H., 4600 Wels (AT)
(72) Erfinder: Schneider, Reinhold S.E., 4600 Wels (AT); Baldinger, Peter, 4311 Schwertberg (AT); Teufelberger, Florian, 4609 Thalheim/Wels (AT); Konrad, Roland, 4040 Linz (AT); Traxl, Robert, 4802 Ebensee (AT)
(74) Vertreter: Beetz, Rainer

(56) Entgegenhaltungen:
- EP-A- 0 432 434
- AT-B- 337 235
- DE-A1- 19 702 005

## Beschreibung

Die Erfindung betrifft einen Zugkraftübertragungs- Draht bzw. Kombinationen von Drähten, wie Bündel, Litzen und Seile, sowie die Verwendung eines austenitischen Manganstahls für einen Draht bzw. einer Kombination von Drähten, insbesondere Bündel, Litzen und Seile, für die Übertragung von Zugkräften und ein Verfahren zur Herstellung eines aus Stahl bestehenden Drahtes.

Bisher werden Drähte, die insbesondere zur Herstellung von Seilen eingesetzt werden, d.h. einer Zugbeanspruchung ausgesetzt werden, aus unlegiertem Stahl hergestellt. Dabei wird eine hohe Festigkeit der Drähte durch eine Kaltverfestigung im Herstellungsprozess (Ziehen) erreicht. Hiefür benötigen die Drähte ein perlitisches Gefüge, wodurch ihr Kohlenstoffgehalt mit ca. 0,8 % festgelegt ist. Durch den Kohlenstoffgehalt ist demzufolge die Ausgangsfestigkeit dieses Stahls bestimmt; eine Festigkeitssteigerung wird demzufolge primär durch den Umformgrad in der Kaltverfestigung erzielt. Beginnend vom Ausgangsdurchmesser des Walzdrahtes wird durch die Umformung beim Ziehen der Drahtdurchmesser schrittweise bis zum Enddurchmesser reduziert. Das Verhältnis zwischen dem Ausgangsdurchmesser und Enddurchmesser wird hierbei als Umformgrad bezeichnet. Sofern daher der Enddurchmesser erhöht werden soll, wird der Grad der Umformung reduziert. Demzufolge sind relativ dicke Drähte nur mit vergleichsweise geringeren Festigkeiten herstellbar. Die Festigkeitswerte bzw. Bruchkräfte von dickeren Drähten und in der Folge von Seilen mit größerem Durchmesser sind demzufolge im Vergleich zu dünneren Drähten bzw. Seilen geringer.

Aus diesen Gründen ist es derzeit kaum möglich, Seildrähte mit einem Durchmesser von ca. 3 mm mit einer Festigkeit von über 2200 N/mm² herzustellen, wohingegen die Festigkeit mit Seildrähten mit einem Durchmesser < 1 mm auch > 2500 N/mm² sein kann. Hieraus resultiert, dass die Anwendungsmöglichkeiten limitiert sind und höhere Bruchkräfte demzufolge nur mit größeren Querschnitten bzw. Durchmessern erzielt werden können, was nachteiligerweise jedoch auch zu einer höheren Eigenmasse der Drähte bzw. der Seile führt.

Der Einsatz von austenitischem Stahl für die Herstellung von Drähten ist bisher lediglich zur Herstellung von Federdrähten bekannt, welche Druckkräften ausgesetzt werden, die zu mehrdimensionalen Spannungszuständen führen. Der Einsatz von einem austenitischen Stahl zur Herstellung eines derartigen Federdrahtes, der einen Durchmesser < 0,3 mm aufweist ist beispielsweise in der US 6,123,784 sowie auch der US 5,651,937 beschrieben.

Aus der EP 432 434 A1 ist ein andersartiges Verfahren bekannt, nämlich ein Druckelektroschlackeumschmelzverfahren, mit welchem Verbindungselemente, insbesondere Bolzen, Schrauben und Nägel, aber auch Drahtseile, aus einem vollaustenitischen Cr-Mn-Stahl mit einem hohen Stickstoff-Gehalt und einem besonders niedrigen Kohlenstoffgehalt hergestellt werden können.

Aus der DE 197 02 005 A1 ist ein Kupplungsstab bekannt, bei welchem ein Stabmantel aus einem austenitischen Mn-Hartstahl besteht. An dem Kupplungsstab greifen Scharnierbögen von Riemenverbindern zum Verbinden von Bandenden von Transportbändern an.-Der Kupplungsstab somit quer zu seiner Längsrichtung beansprucht.

Die AT 337 235 B offenbart allgemein einen speziellen austenitischen rostfreien Stahl zur Herstellung von hochbeanspruchte Halterungen im Motoren- und Generatorbau sowie Pumpgehäuse und für Unterseekabel zwecks Informationsübertragung.

Weiters sind aus der US 4,161,415, der US 4,042,421 sowie der US 4,204,885 Verfahren zur Verbesserung der Festigkeitseigenschaften von Drähten aus einer austenitischen Stahllegierung bekannt. Die mit diesen Verfahren hergestellten Drähte aus einer austenitischen Stahllegierung werden jedoch lediglich zur Herstellung von Spiralfedern verwendet.

Andererseits ist es auch bekannt Chrom-Nickel-Stähle, die eine austenitische Struktur aufweisen, für Zugkraftübertragungen einzusetzen, wobei diese jedoch eine äußerst geringe Härte aufweisen und vorwiegend für Seile mit untergeordneten Anforderungen an die Bruchkraft, elastische Metallgewebe und Netze eingesetzt werden.

Ziel der vorliegenden Erfindung ist es demgegenüber ein lineares Zugkraftübertragungselement, insbesondere Drähte für Seile und Seilkomponenten zu schaffen, bei welchem höhere Festigkeiten von Drähten mit größerem Durchmesser bzw. gleiche Festigkeit der Drähte bei geringerem Umformgrad erzielt werden können. Ebenso ist die spezielle Verwendung eines Drahtes bzw. einer Kombination von Drähten und das Verfahren zur Herstellung eines aus Stahl bestehenden Drahtes Ziel der vorliegenden Erfindung.

Der Zugkraftübertragungs-Draht der eingangs angeführten Art, bei welchem höhere Festigkeiten bei Drähten mit größerem Durchmesser bzw. zumindest gleiche Festigkeit der Drähte bei geringerem Umformgrad erzielt werden können, ist dadurch gekennzeichnet, dass der Draht aus einem austenitischen Manganstahl besteht, der folgende Zusammensetzung in Gewichtsprozent aufweist:
C: 0,8 - 1,6
Mn: 10 - 22
Si: 0,2 - 1,5
Cr: ≤ 18
Ni: ≤ 10
und einem Rest bestehend aus Fe sowie unvermeidbaren Unreinheiten.

Im Gegensatz zu den bisher verwendeten Kohlenstoff-Stählen zur Herstellung von Seildrähten, die eine kubisch-raumzentrierte Gitterstruktur aufweisen, haben austenitische Manganstähle eine kubisch-flächenzentrierte Atomgitterstruktur, wobei die Ausbildung einer austenitischen Struktur bei einem Mangan-Gehalt > 10 Gewichtsprozenten gewährleistet ist, da Mangan den so genannten γ-Bereich erheblich ausweitet. Durch die höhere Ausgangsfestigkeit des Materials und/oder einen höheren Umformgrad können somit höhere Festigkeiten von Drähten mit größerem Durchmesser erzielt werden. Durch die kubisch-flächenzentrierte Atomgitterstruktur können zudem aufgrund der stärkeren Kaltverfestigung des austenitischen Stahls auch bei gleichem Umformgrad höhere Festigkeiten gegenüber Drähten mit perlitischem Gefüge erzielt werden. Weiters können auch bei geringerem Umformgrad zumindest gleiche Festigkeiten erzielt werden, wodurch insbesondere ein besseres Restumformvermögen des Drahtes erlangt wird.

Tests haben gezeigt, dass es für die Verbesserung der Kaltverfestigungseigenschaften zweckmäßig ist, dass der Stahl in Gewichtsprozent einen Mangan-Gehalt < 24, insbesondere < 22, aufweist. Insbesondere ist es für die Erhöhung des Umformgrads günstig, wenn der Stahl in Gewichtsprozent einen Mangan-Gehalt zwischen 12 und 18 aufweist.

Hinsichtlich eines hohen Umformgrades ist es günstig, wenn zumindest 15 Volumsprozent des Stahls eine kubisch flächenzentrierte Gitterstruktur aufweisen.

Für gewisse Anwendungsbereiche ist es vorteilhaft, wenn der Chrom-Gehalt unter 10,5 Gewichtsprozente beträgt, d.h. wenn der Stahl nicht rostfrei ist. Wie der vorstehend genannte Chrom-Gehalt von ≤ 18 Gewichtsprozenten jedoch zeigt, umfasst der Erfindungsgegenstand ebenso rostfreie Stahllegierungen. Besonders bevorzugt ist es, wenn der Stahl folgende Zusammensetzung in Gewichtsprozent aufweist:
C: 1,2
Mn: 13
Si: 0,4
Cr: ≤ 2
und einem Rest bestehend aus Fe sowie unvermeidbaren Unreinheiten.

Da die Vorteile des austenitischen Stahls insbesondere bei Drähten mit größerem Durchmesser zu tragen kommen, wobei üblicherweise Federdrähte mit einem Durchmesser < 0,3 mm hergestellt werden, ist es für die Herstellung von Drähten für eine Zugbeanspruchung günstig, wenn Drähte einen Durchmesser zwischen 0,3 mm und 6,5 mm, insbesondere zwischen 1 mm und 5 mm, aufweisen.

Wenn die Festigkeit zwischen 3000 N/mm² und 3200 N/mm² beträgt, können im Vergleich zu bekannten aus Kohlenstoff-Stahl bestehenden Drähten bzw. Seilen vergleichsweise höhere Zugkräfte übertragen werden.

Das erfindungsgemäße Ziel der zur Verfügungstellung eines Elements zur Übertragung von Zugkräften, welches eine gegenüber bekannten Zugkraftübertragungselementen hohe Festigkeit aufweist, wird auch durch die Verwendung eines aus einem Manganstahl bestehenden Drahtes bzw. einer Kombination von Drähten, insbesondere Bündel, Litzen und Seile,der folgende Zusammensetzung in Gewichtsprozent aufweist:
C: 0,8 - 1,6
Mn: 10 - 22
Si: 0,2 - 1,5
Cr: ≤ 18
Ni: ≤ 10
und einem Rest bestehend aus Fe sowie unvermeidbaren Unreinheiten für die Übertragung von Zugkräften erreicht. Hierbei ist es günstig, wenn der Stahl eines oder mehrere der Merkmale der kennzeichnenden Teile der Ansprüche 2 bis 7 aufweist. Insbesondere ist es bei der Verwendung eines laufenden Seils von Vorteil, wenn dessen Drähte einen Durchmesser zwischen 0,3 mm und 5,0 mm aufweisen. Bei der Verwendung als stillstehendes Seil ist es hingegen insbesondere von Vorteil, wenn die Drähte des stillstehendes Seils einen Durchmesser zwischen 0,5 mm und 6,5 mm aufweisen.

Das Verfahren eines dem erfindungsgemäßen Zugrkaftübertragungs-Drahtesist dadurch gekennzeichnet, dass der Draht nach dem Abschrecken von einer Temperatur > 1000°C und einer Kaltverfestigung, insbesondere Walzen bzw. Ziehen, kaltumgeformt wird. In Abhängigkeit zum beabsichtigten Enddurchmesser wird je nach Umformvermögen des Drahtes zwischen den Umformschritten noch einmal auf eine Temperatur > 1000°C zwischengeglüht und anschließend abgeschreckt.

Ein bevorzugtes Ausführungsbeispiel der Erfindung, auf welches diese jedoch keinesfalls beschränkt sein soll, ist gegeben, wenn der austenitische Stahl des linearen Zugkraftübertragungselements folgende Zusammensetzung in Gewichtsprozent aufweist:
C: 1,2
Mn: 13
Si: 0,4
Cr: ≤ 2
und einem Rest bestehend aus Fe sowie unvermeidbaren Unreinheiten.

Tests haben gezeigt, dass ein austenitischer Stahl mit dieser Legierungszusammensetzung besonders gut geeignet für die Herstellung von Drähten zur Zugkraftübertragung bzw. aus diesen zusammengesetzten Seilen bzw. Seilkomponenten wie Bündel und Litzen geeignet ist. Hierdurch kann gegenüber bekannten Seildrähten, welche aus Kohlenstoff-Stahl bestehen, im Durchmesserbereich bis 3 mm eine höhere Festigkeit von ca. 3000 N/mm² bis 3200 N/mm² erzielt werden. Weiters können insbesondere dickere Drähte mit einem Durchmesser von 3 mm mit Festigkeiten zwischen ca. 2200 N/mm² bis 3000 N/mm² hergestellt werden, deren Restumformvermögen gegenüber herkömmlichen Drähten aus Kohlenstoffstahl erheblich besser ist. Vergleichsweise dünne Drähte, z.B. mit einem Durchmesser unter 1 mm, bestehend aus einem austenitischen Stahl können mit einer Festigkeit größer 3200 N/mm² gezogen werden.

## Patentansprüche

1. Zugkraftübertragungs-Draht, **dadurch gekennzeichnet, dass** der Draht aus einem austenitischen Manganstahl besteht, der folgende Zusammensetzung in Gewichtsprozent aufweist:
C: 0,8 - 1,6
Mn: 10 - 22
Si: 0,2 - 1,5
Cr: ≤ 18
Ni: ≤ 10
und einem Rest bestehend aus Fe sowie unvermeidbaren Unreinheiten.

2. Zugkraftübertragungs-Draht nach Anspruch 1, **dadurch gekennzeichnet**, **dass** der Stahl in Gewichtsprozent einen Mangan-Gehalt zwischen 12 und 18 aufweist.

3. Zugkraftübertragungs-Draht nach Anspruch 1 oder 2, dadurch **gekennzeichnet, dass** zumindest 15 Volumsprozent des Stahls eine kubisch-flächenzentrierte Gitterstruktur aufweisen.

4. Zugkraftübertragungs-Draht nach einem der Ansprüche 1 bis 3, **dadurch gekennzeichnet, dass** der Stahl nicht rostfrei ist.

5. Zugkraftübertragungs-Draht nach einem der Ansprüche 1 bis 4, **dadurch gekennzeichnet, dass** der Stahl folgende Zusammensetzung in Gewichtsprozent aufweist:
C: 1,2
Mn: 13
Si: 0,4
Cr: ≤ 2
und einem Rest bestehend aus Fe sowie unvermeidbaren Unreinheiten.

6. Zugkraftübertragungs-Draht nach einem der Ansprüche 1 bis 5, gekennzeichnet durch einen Durchmesser zwischen 0,3 mm und 6,5 mm, insbesondere zwischen 1 mm und 5 mm.

7. Zugkraftübertragungs-Draht nach einem der Ansprüche 1 bis 6, gekennzeichnet durch eine Festigkeit zwischen 2200 N/mm² und 3200 N/mm², insbesondere zwischen 3000 N/mm² und 3200 N/mm².

8. Verwendung eines aus einem austenitischen Manganstahl bestehenden Drahtes, der folgende Zusammensetzung in Gewichtsprozent aufweist:
C: 0,8 - 1,6
Mn: 10 - 22
Si: 0,2 - 1,5
Cr: ≤ 18
Ni: ≤ 10
und einem Rest bestehend aus Fe sowie unvermeidbaren Unreinheiten für die Übertragung von Zugkräften.

9. Verwendung nach Anspruch 8, **dadurch gekennzeichnet, dass** der Draht eines oder mehrere der Merkmale der kennzeichnenden Teile der Ansprüche 2 bis 7 aufweist.

10. Verwendung nach Anspruch 8 oder 9, gekennzeichnet durch ein laufendes Seil, dessen Drähte einen Durchmesser zwischen 0,3 mm und 5,0 mm aufweisen.

11. Verwendung nach Anspruch 8 oder 9, gekennzeichnet durch ein stillstehendes Seil, dessen Drähte einen Durchmesser zwischen 0,5 mm und 6,5 mm aufweisen.

12. Verfahren zur Herstellung eines Zukraftübertragungs-Drahtes gemäß einem der Ansprüche 1 bis 7, **dadurch gekennzeichnet, dass** der Draht nach dem Abschrecken von einer Temperatur > 1000°C, und einer Kaltverfestigung, insbesondere Walzen bzw. Ziehen, zumindest einmal auf eine Temperatur > 1000°C, zwischengeglüht und anschließend noch einmal abgeschreckt und kaltumgeformt wird.

## Claims

1. Traction transmission wire, **characterized in that** the wire consists of an austenitic manganese steel having the following composition in percent by weight:
C: 0.8 - 1.6
Mn: 10 - 22
Si: 0.2 - 1.5
Cr: ≤ 18
Ni: ≤ 10
and a rest consisting of Fe and unavoidable impurities.

2. Traction transmission wire according to claim 1, **characterized in that** the steel has a manganese content of between 12 and 18 percent by weight.

3. Traction transmission wire according to claim 1 or 2, **characterized in that** at least 15 percent by volume of the steel have a face-centered cubic lattice structure.

4. Traction transmission wire according to any one of claims 1 to 3, **characterized in that** the steel is not stainless.

5. Traction transmission wire according to any one of claims 1 to 4, **characterized in that** the steel has the following composition in percent by weight:
C: 1.2
Mn: 13
Si: 0.4
Cr: ≤ 2
and a rest consisting of Fe and unavoidable impurities.

6. Traction transmission wire according to any one of claims 1 to 5, **characterized by** a diameter of between 0.3 mm and 6.5 mm, in particular between 1 mm and 5 mm.

7. Traction transmission wire according to any one of claims 1 to 6, **characterized by** a strength of between 2200 N/mm² and 3200 N/mm², in particular between 3000 N/mm² and 3200 N/mm².

8. Use of a wire consisting of an austenitic manganese steel having the following composition in percent by weight:
C: 0.8 - 1.6
Mn: 10 - 22
Si: 0.2 - 1.5
Cr: ≤ 18
Ni: ≤ 10
and a rest consisting of Fe and unavoidable impurities, for the transmission of tractive forces.

9. Use according to claim 8, **characterized in that** the wire has one or more features of the characterizing parts of claims 2 to 7.

10. Use according to claim 8 or 9, **characterized by** a running cable whose wires have a diameter of between 0.3 mm and 5.0 mm.

11. Use according to claim 8 or 9, **characterized by** a static cable whose wires have a diameter of between 0.5 mm and 6.5 mm.

12. Method for producing a traction transmission wire according to any one of claims 1 to 7, **characterized in that**, after quenching from a temperature of > 1000 °C and cold work hardening, in particular rolling and drawing, respectively, the wire is at least once subjected to intermediate annealing at a temperature of > 1000 °C and subsequently quenched and cold-formed once more.

## Revendications

1. Fil de transmission de forces de traction **caractérisé en ce que** le fil consiste en un acier au manganèse austénitique qui présente la composition suivante en pourcent en poids :
C : 0,8 - 1,6
Mn : 10 - 22
Si : 0,2 - 1,5
Cr : ? 18
Ni : ≤ 10
et un reste consistant en Fe ainsi qu'en impuretés inévitables.

2. Fil de transmission de forces de traction selon la revendication 1, **caractérisé en ce que** l'acier présente en pourcent en poids une teneur en manganèse entre 12 et 18.

3. Fil de transmission de forces de traction selon la revendication 1 ou 2, **caractérisé en ce qu'**au moins 15 % en volume de l'acier présentent une structure de réseau cubique à faces centrées.

4. Fil de transmission de forces de traction selon l'une des revendications 1 à 3, **caractérisé en ce que** l'acier n'est pas inoxydable.

5. Fil de transmission de forces de traction selon l'une des revendications 1 à 4, **caractérisé en ce que** l'acier présente la composition suivante en pourcent en poids :
C : 1,2
Mn : 13
Si : 0,4
Cr : ≤ 2
et un reste consistant en Fe ainsi qu'en impuretés inévitables.

6. Fil de transmission de forces de traction selon l'une des revendications 1 à 5, **caractérisé par** un diamètre entre 0,3 mm et 6,5 mm, en particulier entre 1 mm et 5 mm.

7. Fil de transmission de forces de traction selon l'une des revendications 1 à 6, **caractérisé par** une ténacité entre 2200 N/mm² et 3200 N/mm², en particulier entre 3000 N/mm² et 3200 N/mm².

8. Utilisation d'un fil consistant en un acier au manganèse austénitique qui présente la composition suivante en pourcent en poids :
C : 0,8 - 1,6
Mn : 10 - 22
Si : 0,2 - 1,5
Cr : ≤ 18
Ni : ≤ 10
et un reste consistant en Fe ainsi qu'en impuretés inévitables pour la transmission de forces de traction.

9. Utilisation selon la revendication 8, **caractérisée en ce que** le fil présente une ou plusieurs des caractéristiques des parties caractérisantes des revendications 2 à 7.

10. Utilisation selon la revendication 8 ou 9, **caractérisée par** un câble mobile dont les fils présentent un diamètre entre 0,3 mm et 5,0 mm.

11. Utilisation selon la revendication 8 ou 9, **caractérisée par** un câble fixe dont les fils présentent un diamètre entre 0,5 mm et 6,5 mm.

12. Procédé pour produire un fil de transmission de forces de traction selon l'une des revendications 1 à 7, **caractérisé en ce que** le fil après la trempe depuis une température > 1000°C, et un écrouissage, en particulier un laminage ou un étirage, est soumis au moins une fois à un recuit intermédiaire à une température > 1000°C, puis est encore une fois trempé et façonné à froid.
